# FASCICULE DE BREVET EUROPEEN

(11) **EP 2 304 089 B1**
(45) Date de publication et mention de la délivrance du brevet: **09.11.2011**
(21) Numéro de dépôt: 09797574.2
(22) Date de dépôt: 18.06.2009
(51) Int. Cl.: D03D 15/00, E02D 29/02, D04H 13/00

(54) **NAPPE ET GRILLE DE RENFORT AVEC INTRODUCTION DE FIBRES MINERALES POUR LES OUVRAGES DE GENIE CIVIL**
TUCH UND VERSTÄRKUNGSNETZ MIT EINSATZ VON MINERALFASERN FÜR ZIVILE TECHNISCHE ARBEITEN
CLOTH AND REINFORCING MESH WITH THE INSERTION OF MINERAL FIBERS FOR CIVIL ENGINEERING WORKS

(30) Priorité: 23.06.2008 FR 0854147
(43) Date de publication de la demande: 06.04.2011
(73) Titulaire: MDB Texinov SA, 38110 Saint Didier De La Tour (FR)
(72) Inventeur: TANKERE, Jacques, F-01800 Meximieux (FR); DUCOL, Jean-Paul, F-69007 Lyon (FR); AURAY, Germain, F-69100 Villeurbanne (FR)
(74) Mandataire: Vuillermoz, Bruno
(86) Numéro de dépôt international: PCT/FR2009/051163
(87) Numéro de publication internationale: WO 2010/007279

(56) Documents cités:
- FR-A- 2 767 344
- JP-A- 4 257 336
- US-A- 3 464 459
- US-A- 3 919 018

## Description

### DOMAINE TECHNIQUE

La présente invention concerne une nappe de renfort de type géo-synthétique ou une grille pour des applications de génie civil. Cette nappe ou grille comporte au moins une série de brins de renforcement parallèles dans lesquels sont introduits des brins à base de fibres minérales ou produits dérivés. Cette nappe ou grille comporte également en complément des fibres minérales et/ou des fibres d'origine végétale dans une démarche d'éco-conception.

Parmi les applications de génie civil susceptibles de mettre en oeuvre l'objet de la présente invention, on peut citer les armatures de renforcement de sols, pentes et remblais ainsi que les grilles de renforcement d'éléments de structures de type grilles bitume, grilles enduites, grilles avec résines et matrices, réalisées notamment dans le cadre de chantiers autoroutiers, de constructions ferroviaires, de murs de soutènements, appuis et tabliers de ponts, etc.

### ETAT ANTERIEUR DE LA TECHNIQUE

Dans le domaine du génie civil, des nappes de renfort sont communément employées pour remplir les fonctions de renforcement ou confortement d'un ouvrage, dans des éléments de structure soumis à sollicitation.

Elles peuvent être associées avec d'autres matériaux (non-tissé, tissé, espaceur, résines, matrices) ou, enduites (PVC, imprégnation bitumineuse ou autre) pour assurer plusieurs fonctions comme la séparation entre couches de sols, le drainage, la filtration, l'imperméabilisation ou la protection de tout ou partie de l'ouvrage. Il peut aussi s'agir de nappes de soutènement éventuellement affleurante sur tout ou partie de leur surface et qui comporte une fonction de végétalisation et/ou d'anti-érosion.

Ces nappes sont soumises aux règles de l'art et codes de la construction et doivent permettre d'assurer longévité et sécurité des ouvrages ainsi composés.

En particulier, la qualité des nappes d'armature doit permettre de conserver un maximum de propriétés mécaniques lors d'épisodes agressifs sur l'ouvrage soit en cours de construction (béton frais, agression mécanique...), soit ultérieurement au cours de la vie de l'ouvrage (infiltration, milieu chimique environnant, effondrement géologique, surcharge anormale...). On relève notamment les cas de températures excessives, milieux chimiques particuliers, parfois incendie pour les nappes affleurantes. Les nappes à base de polymère présentent parfois des propriétés insuffisantes pour ces différents cas.

On explique mieux les propriétés attendues de ces renforts en les scindant en deux phases:
- en utilisation courante, sous un chargement adapté au comportement de l'ouvrage en service, il est souvent essentiel de limiter les déformations de l'ouvrage pour assurer son bon usage. Un matériau présentant une bonne résistance avec un faible niveau de déformation peut avantageusement assurer cette fonction. Les nappes de renfort à base de polymères courants (polyester, polypropylène ou polyéthylène) ne remplissent pas idéalement les conditions nécessaires en termes de déformation en raison d'une déformation initiale trop importante pour des efforts relativement faibles.
- les capacités mécaniques de la nappe utilisée doivent aussi être suffisantes pour reprendre des charges plus importantes à l'échelle de l'ouvrage dans des cas d'usage limite (surcharge exceptionnelle, déformation géologique...).et ainsi éviter la rupture.

Malgré un dimensionnement répondant à ces situations extrêmes, les produits réalisés en polymères classiques doivent en fait souvent être surdimensionnés en quantité de matière pour obtenir une déformation acceptable, suffisamment faible en usage normal. Les polymères courants à des coûts limités présentent un allongement trop important à faible contrainte.

Au niveau du renforcement à la rupture, il existe aussi une technique géosynthétique, décrite par exemple dans le document FR 2 767 344, qui inclut plusieurs matériaux en fibres parallèles séparées, pour un même produit, avantageusement le PVA, qui possède un allongement à la rupture de 5% et au moins un autre matériau présentant un allongement à la rupture au moins égal à 12%. Cette technique permet d'assurer le renforcement de sols à risque d'effondrement (Fontis) par un effet « parachute » résultant de ce « multi-modules ».

A faible taux de déformation, l'ensemble des matières participe activement à la reprise de l'ouvrage. Lorsqu'une surcharge ou un désordre apparaît, il est absorbé par le matériau PVA jusqu'à 5% de déformation, puis au delà, c'est le deuxième matériau qui supporte la rupture et la signale par une déformation significative mais sans rupture, et par exemple, par une ornière sur une route, matérialisant l'effondrement local, conduisant à sa réparation.

Les fibres minérales (verre, basalte...) ne sont jusqu'à ce jour pas utilisées dans ces applications pour trois raisons:
■ allongement insuffisant à la rupture pour assurer la fonction parachute, comme indiqué dans le document précité ;
■ complexité de la fabrication des grilles comportant à la fois des fibres minérales et des polymères avec des problèmes de cassure des brins minéraux par frottement et cisaillement dans un circuit prévu pour des polymères ;
■ fragilité dans la mise en oeuvre sur chantier où il faut employer un système assurant la protection des fibres de verre dans les sols agressifs sur le plan mécanique pour la fibre.

La fabrication de la nappe ou de la grille ne peut donc être réalisée que par une technique adaptée, et des solutions spécifiques doivent être appliquées pour la mise en oeuvre.

### EXPOSE DE L'INVENTION

La présente invention concerne une nappe ou grille de renfort, dont partie au moins des fils, brins ou câblés de renforcement parallèles dans une direction au moins sont chacun simultanément composés de fibres minérales ou produits dérivés (verre, basalte, complexe fibre de verre + matériau thermoplastique d'imprégnation (tel que commercialisé sous la marque déposée Twintex®) ...), et de fibres polymères et/ou de fibres naturelles.

En d'autres termes, l'invention consiste à associer au sein des fils ou câblés constituant une nappe ou une grille et s'étendant selon une même direction, des fibres minérales à faible allongement (module d'élongation sous tension élevé) et avec une valeur d'allongement de rupture compris entre 2 et 5%, et des fibres de type polymères et/ou des fibres d'origine naturelle ayant un module d'élongation sous tension inférieur à celui des fibres minérales et une valeur d'allongement de rupture significativement supérieure à celui desdites fibres minérales, et comprise entre 10 et 20%.

La répartition des brins est donc hétérogène. Ce faisant, chaque fil ou câble est composé de deux matières associées selon l'un des procédés suivants : brins de fibres minérales et de fibres polymères ou naturelles mis en parallèles, ou twistés ou encore associés thermiquement en jouant sur les propriétés thermoplastiques des fibres mises en oeuvre.

Cette composition permet d'assurer un renforcement mécanique performant répondant aux règles de l'art, à la sécurité et à la longévité requises dans le domaine du génie civil.

On obtient ainsi grâce aux fibres minérales un haut module initial, c'est à dire une déformation très faible, de l'ordre de 2 à 3% pour des contraintes relativement élevées, alors qu'à force de rupture équivalente, un polymère organique ordinaire atteint une déformation deux ou quatre fois supérieure (5 à 7% de déformation) dans les mêmes conditions. Ce résultat est combiné aux polymères conférant une très grande résistance avec un niveau de déformation d'au moins 10% par le principe du multi-module mis en oeuvre par l'invention. Cette réalisation est parfaitement adaptée au comportement aux états limites normalisés par la profession,

Selon l'invention, les fibres minérales peuvent être réalisées en un matériau choisi dans le groupe comprenant le basalte, et différentes fibres de verre au propriétés choisies comme par exemple, le verre E, le verre S (thermiquement plus résistant), le verre R (haut module) et le verre AR (alcali résistant)

Selon l'invention, les fibres de type polymères peuvent être réalisées en un matériau choisi dans le groupe comprenant le polyester, le polypropylène et le polyéthylène.

Toujours selon l'invention, les fibres d'origine naturelle peuvent être réalisées en un matériau choisi dans le groupe comprenant le chanvre, le lin et le coco.

Pour assurer longévité et qualité optimum pour une très faible déformation en usage courant, l'utilisation d'une fibre minérale, avantageusement la fibre de verre, permet de par sa forte résistance sous faible déformation de reprendre une partie des contraintes mécaniques concernant l'ouvrage ou l'élément de structure, afin de limiter ses déformations et assurer sa stabilité. Cette fibre présente un net avantage sur ce point par rapport aux fibres polymères classiques du groupe polyesters, polyéthylène, polypropylène, notamment avec la possibilité d'optimiser coût et quantité de matières. Elle permet également de s'affranchir des fibres aramides, d'un coût très nettement plus élevé, la rendant incompatible pour un grand nombre d'applications, en raison du surcoût engendré.

Les fibres minérales (verre, basalte...) présentent de nombreux avantages :
- résistance mécanique très élevée en traction avec une faible déformation. La résistance d'un verre standard présente une déformation à la rupture de l'ordre de 3% ;
- coût très inférieur aux fibres à faible allongement en traction de type aramide ;
- disponibilité de matière moins problématique ;
- conception respectueuse de l'environnement.

Par comparaison aux matériaux, grilles et géosynthétiques ayant des propriétés mécaniques équivalentes, tels que les produits à base de fibres d'aramide, fibres de carbone, etc. la nappe ou grille de renfort réalisée selon l'invention comportant à la fois des fibres minérales et des fibres polymères organiques et/ou des fibres naturelles (chanvre, coco, lin) présente un très net avantage économique du fait du coût à l'achat et la mise en oeuvre de ce type de matières.

Dans certains cas de sols agressifs mécaniquement, il peut être nécessaire d'utiliser une variante agencée de telle manière qu'elle permet la protection des fibres minérales vis à vis des attaques mécaniques extérieures qui pourraient les briser.

Dans ces groupes de brins, on a la possibilité d'utiliser une fibre de matière minérale simple, enduite, traitée ou protégée, notamment par un polymère thermoplastique, sous la forme d'une gaine ou résultant d'une imprégnation. Les fibres minérales, de verre, de basalte et produits dérivés possèdent des comportements avantageux, notamment en termes de tenue thermique et d'inertie vis à vis des réactions chimiques. Les fibres traitées, enduites ou protégées peuvent être utilisées pour améliorer encore les performances, par exemple du verre haute résistance en température, du verre alcali résistant, des fibres de basalte, et notamment la technique des multifilaments mêlant du verre et un thermoplastique, et tels que commercialisés sous la marque déposée Twintex®. Cette dernière technologie permet d'assurer la protection du verre et sa durabilité. Un système de chauffe par fours radiants ou autre est alors intégré en sortie ou au coeur du métier sur l'alimentation de fils de chaîne et/ou de trame du métier à tisser ou métier Rachel pour réaliser l'imprégnation des fibres minérales de renfort par le produit thermoplastique.

Toutes ces matières avec une adaptation spécifique peuvent convenir aux applications génie civil réclamant des longues durées de vie et les situations particulières telles que la stabilité lors d'un incendie, les sols traités, les granulats potentiellement coupants pour les matières minérales, la présence de béton frais avec un pH élevé, etc.

Selon une variante de l'invention, des fibres cellulosiques et/ou de fibres reliéfées ou des boucles sont insérées dans la nappe ou la grille, afin de lui conférer une fonction de végétalisation et/ou anti-érosion.

### BREVE DESCRIPTION DES FIGURES

La manière dont l'invention peut être réalisée et les avantages qui en découlent, ressortiront mieux des exemples de réalisation qui suivent, donnés à titre indicatif et non limitatif à l'appui des figures annexées.
La figure 1 est une courbe représentative de la déformation d'une nappe, respectivement réalisée en verre (courbe de gauche) et en polyester (courbe de droite en fonction de la charge appliquée.
La figure 2 est une courbe représentative de la déformation d'une nappe réalisée conformément à l'invention en fonction de la charge appliquée.
La figure 3 est une courbe représentative de la déformation d'une nappe réalisée en polyester seul en fonction de la charge appliquée.
La figure 4 illustre schématiquement une grille vue du dessus conformément à l'invention, dont la figure 5 est une vue en section.

### MODE DE REALISATION DE L'INVENTION

La figure 1 illustre la courbe de traction de deux nappes, des deux matières distinctes (verre et PET) qui ainsi sélectionnées peuvent permettre la réalisation de l'invention avec un comportement économiquement avantageux en termes de quantité de verre par rapport à la quantité de polyester. On constate sur cette figure 1 que pour un effort équivalent, la déformation de la nappe réalisée en verre est significativement inférieure à celle de la nappe réalisée en polyester. Ainsi, pour une charge ou un effort de 80 KN, la déformation du verre est de l'ordre de 2% alors que celle du polyester est déjà de 6%.

La figure 2 illustre le comportement d'une nappe réalisée selon l'invention avec utilisation simultanée des deux types de fibres, respectivement en polyester et en verre. En début de soumission aux efforts, c'est-à-dire en usage normal, c'est principalement le verre qui assure la résistance avec une très faible déformation. Si ces efforts deviennent plus élevés, la rupture du verre se produit en raison justement de sa faible déformation, ladite rupture étant matérialisée sur la courbe par le premier point d'inflexion, mais le polyester prend alors le relais, matérialisé sur la courbe par le deuxième point d'inflexion.

La courbe représentée sur la figure 3 montre qu'il serait possible d'obtenir la raideur initiale avec du polyester seul, mais avec un poids de polyester beaucoup plus important, dont la résistance à la rupture serait largement supérieure à 450 KN (courbe du haut) alors qu'une résistance totale de 145 KN était nécessaire dans cet exemple. (courbe du bas).

On comprend que le coût de la solution selon l'invention est très intéressant puisqu'il évite d'utiliser environ trois fois plus de matière. Ce surplus est remplacé par une fibre minérale à très faible coût
La figure 4 illustre la réalisation et la disposition de câblés conformes à l'invention. En l'espèce, chacun des câblés (40), selon au moins l'une des directions, associe les deux matières (41) (fibres de verre ou de basalte) et (42) (fibres de polyester haute ténacité ou fibres naturelles). Ces câblés sont, dans l'exemple décrit, juxtaposés sur une nappe (43) en non tissé ou tissé ou composée de plusieurs couches, et/ou sur des fils de trames (45), par exemple réalisée en polyester (sur la figure 4) ou également en câblés de même structure (figure 5). Les techniques d'association des câblés ou fibres sur une nappe ou/et sur des fils de trames par machine de tissage ou métier Rachel trameur sont largement connues, de sorte qu'il n'y a pas lieu de les décrire ici plus en détail. On a simplement matérialisé par la référence (44), les fils de liage des câblés (40) sur la nappe (43) et les fils de trame (45).
La figure 5 est une représentation schématique en section de la figure 4, et qui permet de mieux distinguer cette structure.

Les fibres, respectivement minérales (41) et polymères ou naturelles (42) sont associées au sein des câblés précités (40), par exemple par twistage ou retordage ou insertion parallèle. En outre, ces câblés sont éventuellement enrobés d'une protection thermoplastique par exemple, après passage à la chaleur, et ce, soit avant assemblage (fibres minérales gainées de matière thermoplastique, et par exemple de polyester), soit après assemblage (technologie OWENS CORNING pour la réalisation des câblés de type Twintex®).

Selon l'invention, la nappe ou grille multi-composants peut être réalisée sur les métiers à tisser habituellement utilisés pour la réalisation de nappes (tels que les métiers à tisser DORMIER ou SULZER), ou par la technologie chaîne et Rachel (métier de type Karl Mayer ou Liba par exemple) avec ou sans insertion de trames. Ces technologies permettent de travailler les fibres minérales, dont le verre ou le basalte, sans altérer la fibre, notamment sur le plan mécanique, et tout en réalisant des structures et maillages complexes incluant de multiples autres matières.

Les métiers à tisser peuvent travailler selon les armures classiques de tissage ou selon une armure type pas de gaze permettant un embuvage plus faible des fibres de renfort par utilisation de fils de liage fin.

La technologie Rachel permet aussi la réalisation de produits multifonctions avec insertion de nappes de séparation, (non-tissé ou tissé ou composée de plusieurs couches). L'introduction d'une telle nappe de séparation assure également une protection de la fibre minérale (verre ou basalte par exemple) dans sa mise en oeuvre et dans les épisodes éventuellement agressif de son usage (par exemple avec des remblais comportant des granulats avec des arrêtes saillantes).

En mettant en oeuvre ces technologies, les fibres minérales peuvent être insérées dans la machine alors qu'elles ont déjà été associées préalablement (association par retordage ou par procédé thermique par exemple sur le câblé qui comporte une partie thermoplastique assurant la soudure et la protection). Cet assemblage est éventuellement réalisé en ligne en amont avec le métier de réalisation de la grille.

Les fibres peuvent également être directement associées sur la machine en introduction en parallèle dans le même peigne, le même tube ou la même passette de la machine.

## Revendications

1. Nappe tissée ou griffe géotextile, dont partie au moins des fils, brins ou câblés (40, 45) parallèles dans une direction au moins, sont composés d'une part de fibres minérales à faible allongement et avec une valeur d'allongement de rupture compris entre 2 et 5%, et d'autre part de fibres de type polymères et/ou de fibres d'origine naturelle ayant un module d'élongation sous tension inférieur à celui des fibres minérales et une valeur d'allongement de rupture significativement supérieure à celui desdites fibres minérales, et comprise entre 10 et 20%, **caractérisée en ce que** chacun simultanément desdites fils, brins ou câblès sont composés d'une part desdites fibres minérales et d'autres part desdites fibres de type polymères et/ou de fibre d'origine naturelle.

2. Nappe tissée ou grille géotextile selon la revendication 1, *caratérisée* en ce que les fibres minérales sont réalisées en un matériau choisi dans le groupe comprenant le basalte, et différents types de verre aux propriétés choisies tel que le verre E, le verre S, le verre R et le verre AR.

3. Nappe tissée ou grille géotextile selon l'une des revendications 1 et 2, ***caractérisée* en ce que** les fibres de type polymères sont réalisées en un matériau choisi dans le groupe comprenant le polyester, le polypropylène et le polyéthylène.

4. Nappe tissée ou grille géotextile selon l'une des revendications 1 à 3, ***caractérisée* en ce que** les fibres d'origine naturelle sont réalisées en un matériau choisi dans le groupe comprenant le chanvre, le lin et le coco.

5. Nappe tissée, ou grille géotextile selon l'une des revendications 1 à 4, ***caractérisée* en ce qu'**elle réalisée sur une machine à tisser ou sur une machine de type Rachel avec ou sans insertion de nappe non-tissé (43, 63) ou tissé ou encore multicouche

6. Nappe tissée ou grille géotextile selon l'une des revendications précédentes ***caractérisée* en ce que** les fibres minérales comportent une protection constituée par un gainage ou une imprégnation thermoplastique.

7. Nappe tissée ou grille géotextile selon l'une des revendications 1 à 6, ***caractérisée* en ce que** les fibres, brins ou cablés sont de nature composite, et notamment associant des fibres minérales (41) et polymères (42), assemblés préablement par procédé mécanique thermique ou chimique conservant les brins parallèles ou leur conférant une torsion, thermique ou chimique.

8. Nappe tissée ou grille géotextile selon l'une des revendications 6 et 7, ***caractérisée* en ce qu'**avant réalisation, les câbles subissent un traitement thermique, en ligne ou non, aux fins d'assurer une protection des fibres minérales par imprégnation d'un matériau thermoplastique préalablement associé aux dits câblés.

9. Nappe tissée où grille géotextile selon l'une des revendications 6 et 7, ***caractérisée* en ce qu'**après réalisation, elle subit un traitement thermique, en ligne ou non, aux fins d'assure une protection des fibres minérales par imprégnation d'un matérial thermoplastique préalablement associé à ladite nappe ou grille.

10. Nappe tissée ou grille géotextile selon l'une des revendications précédentes, ***caractérisée en ce que*** des fibres cellulosiques et/ou de fibres reliéfées ou des boucles sont insérées dans sa structure, afin de lui conférer une fonction de végétalisation et/ou anti-érosion.

## Claims

1. Geotextile woven lap or mesh, of which at least some of the threads, strands or cords (40, 45) parallel in at least one direction are composed on the one hand of mineral fibres having low elongation and an elongation at break value of 2 to 5%, and on the other hand of polymer fibres and/or natural origin fibres having a modulus of elongation under stress lower than that of the mineral fibres and an elongation at break value significantly higher than that of said mineral fibres, of 10 to 20%, ***characterized* in that** each simultaneously of said threads, strands or cords are composed on the one hand of said mineral fibres and on the other hand of said polymer fibres and/or natural origin fibres.

2. Geotextile woven lap or mesh according to claim 1, ***characterised* in that** the mineral fibres are made of a material chosen from the group comprising basalt, and various glass types with chosen properties such as, E-glass, S-glass, R-glass and AR-glass.

3. Geotextile woven lap or mesh according to one of claims 1 and 2, ***characterised* in that** the polymer fibres are made of a material chosen from the group comprising polyester, polypropylene and polyethylene.

4. Geotextile woven lap or mesh according to one of claims 1 to 3, ***characterised* in that** the natural origin fibres are made of a material chosen from the group comprising hemp, flax and coconut.

5. Geotextile woven lap or mesh according to one of claims 1 to 4, ***characterised* in that** it is made on a loom or Rachel type machine with or without inserting nonwoven (43, 63) or woven or even multi-layer lap.

6. Geotextile woven lap or mesh according to one of the preceding claims, ***characterised* in that** the mineral fibres are protected by a sheath or thermoplastic impregnation.

7. Geotextile woven lap or mesh according to one of claims 1 to 6, ***characterised* in that** the fibres, strands or cords are of a composite nature, notably by associating mineral fibres (41) and polymers (42), assembled beforehand by mechanical, thermal or chemical methods, keeping parallel strands or twisting them.

8. Geotextile woven lap or mesh according to one of claims 6 and 7, ***characterised* in that** before being made, the cords undergo a thermal treatment, on or off line, in order to protect the mineral fibres by impregnation of a thermoplastic material previously associated to the said cords.

9. Geotextile woven lap or mesh according to one of claims 6 and 7, ***characterised* in that** after being made, said lap or mesh undergoes a thermal treatment, on or off line, in order to protect the mineral fibres by impregnation of a thermoplastic material previously associated to the said lap or mesh.

10. Geotextile woven lap or mesh according to one of the preceding claims, ***characterised* in that** cellulose fibres and/or textured fibres or loops are inserted into its structure, in order to confer upon it a revegetation and/or anti-erosion function.

## Patentansprüche

1. Gewebematte oder Geotextilgitter, wovon zumindest ein Teil der in mindestens einer Richtung parallelen Fäden, Fasern oder Schnüre (40, 45) einerseits aus Mineralfasern geringer Dehnung und mit einem Bruchdehnungsfestigkeitswert zwischen 2 und 5% und andererseits aus Polymerfasern und/oder Fasern natürlichen Ursprungs bestehen, die einen Dehnungsmodul unter Spannung, der unter demjenigen der Mineralfasern liegt, und einen Bruchdehnungsfestigkeitswert haben, der deutlich über demjenigen der Mineralfasern liegt und zwischen 10 und 20% beträgt,
**dadurch gekennzeichnet, dass**
die Fäden, Fasern oder Schnüre jeweils gleichzeitig einerseits aus den Mineralfasern und andererseits aus Polymerfasern und/oder Fasern natürlichen Ursprungs bestehen.

2. Gewebematte oder Geotextilgitter nach Anspruch 1, **dadurch gekennzeichnet, dass** die Mineralfasern aus einem Material hergestellt sind, das aus der Gruppe ausgewählt ist, die aus Basalt und verschiedenen Glasarten mit ausgewählten Eigenschaften besteht, wie etwa E-Glas, S-Glas, R-Glas und AR-Glas.

3. Gewebematte oder Geotextilgitter nach einem der Ansprüche 1 und 2, **dadurch gekennzeichnet, dass** die Polymerfasern aus einem Material hergestellt sind, das aus der Gruppe ausgewählt ist, die Polyester, Polypropylen und Polyethylen umfasst.

4. Gewebematte oder Geotextilgitter nach einem der Ansprüche 1 bis 3, **dadurch gekennzeichnet, dass** die Fasern natürlichen Ursprungs aus einem Material hergestellt sind, das aus der Gruppe ausgewählt ist, die Hanf, Flachs und Kokos umfasst.

5. Gewebematte oder Geotextilgitter nach einem der Ansprüche 1 bis 4, **dadurch gekennzeichnet, dass** sie/es auf einer Webmaschine oder einer Maschine des Typs Rachel mit oder ohne Einsatz einer nicht gewebten Matte (43, 63) oder gewebten oder auch mehrlagigen Matte hergestellt wird.

6. Gewebematte oder Geotextilgitter nach einem der vorhergehenden Ansprüche, **dadurch gekennzeichnet, dass** die Mineralfasern einen Schutz umfassen, der aus einer Umhüllung oder einer thermoplastischen Imprägnierung besteht

7. Gewebematte oder Geotextilgitter nach einem der Ansprüche 1 bis 6, **dadurch gekennzeichnet, dass** die Fäden, Fasern oder Schnüre von Verbundbeschaffenheit sind und insbesondere Mineralfasern (41) und Polymerfasern (42) einbinden, die zuvor durch ein mechanisches, thermisches oder chemisches Verfahren zusammengefügt wurde, das die Fasern parallel hält oder ihnen eine Verdrillung verleiht.

8. Gewebematte oder Geotextilgitter nach einem der Ansprüche 6 und 7, **dadurch gekennzeichnet, dass** vor der Herstellung die Schnüre gegebenenfalls in einer Bearbeitungslinie eine Wärmebehandlung erfahren, um einen Schutz der Mineralfasern durch Imprägnieren eines thermoplastischen Materials sicherzustellen, das zuvor an den Schnüren angelagert wurde.

9. Gewebematte oder Geotextilgitter nach einem der Ansprüche 6 und 7, **dadurch gekennzeichnet, dass** sie/es nach der Herstellung gegebenenfalls in einer Bearbeitungslinie eine Wärmebehandlung erfährt, um einen Schutz der Mineralfasern durch Imprägnieren eines thermoplastischen Materials sicherzustellen, das zuvor an der Matte oder dem Gitter angelagert wurde.

10. Gewebematte oder Geotextilgitter nach einem der vorhergehenden Ansprüche, **dadurch gekennzeichnet, dass** Zellulosefasern und/oder erhabene Fasern oder Schlingen in ihre/seine Struktur eingefügt sind, um ihr/ihm eine Bewuchsfunktion und/oder Erosionsverhinderungsfunktion zu verleihen.
